# EUROPÄISCHE PATENTSCHRIFT

(11) **EP 1 137 825 B1**
(45) Veröffentlichungstag und Bekanntmachung des Hinweises auf die Patenterteilung: **11.09.2002**
(21) Anmeldenummer: 99960973.8
(22) Anmeldetag: 12.11.1999
(51) Int. Cl.: C25D 3/00

(54) **WÄSSRIGE LÖSUNG ZUR ELEKTROLYTISCHEN ABSCHEIDUNG VON ZINN-ZINK-LEGIERUNGEN**
AQUEOUS SOLUTION FOR ELECTRODEPOSITING TIN-ZINC ALLOYS
SOLUTION AQUEUSE POUR DEPOT ELECTROLYTIQUE D'ALLIAGES D'ETAIN ET DE ZINC

(30) Priorität: 12.11.1998 DE 19852219
(43) Veröffentlichungstag der Anmeldung: 04.10.2001
(73) Patentinhaber: Dr.Ing. Max Schlötter GmbH & Co. KG, D-73312 Geislingen (DE)
(72) Erfinder: JORDAN, Manfred, D-73084 Salach (DE); STRUBE, Gernot, D-73312 Geislingen (DE)
(74) Vertreter: HOFFMANN - EITLE
(86) Internationale Anmeldenummer: EP9908724
(87) Internationale Veröffentlichungsnummer: WO00029645

(56) Entgegenhaltungen:
- EP-A- 0 663 460
- GB-A- 2 266 894
- US-A- 4 168 223
- US-A- 4 184 928
- PATENT ABSTRACTS OF JAPAN vol. 1998, no. 11, 30. September 1998 (1998-09-30) & JP 10 168592 A (DAIWA KASEI KENKYUSHO:KK;ISHIHARA CHEM CO LTD), 23. Juni 1998 (1998-06-23)

## Beschreibung

Die vorliegende Erfindung betrifft eine wäßrige Lösung zur Abscheidung von Zinn-Zink-Legierungen und insbesondere ein Elektroplattierungsbad welches die Abscheidung von Zinn-Zink-Legierungen aus einer cyanidfreien Zinn(II)-Zink(II)-Lösung bei einfacher Badführung ermöglicht.

Produkte die durch Elektroplattierung mit einer Zinn-Zink-Legierung beschichtet werden, zeichnen sich durch eine ausgezeichnete Korrosionsbeständigkeit aus. Speziell die Beständigkeit gegenüber Hydraulikflüssigkeit und wäßrigen Salzlösungen lassen derartig beschichtete Produkte für die Automobilindustrie interessant erscheinen. Auch in der Rundfunk-, Elektro- und Bauindustrie werden mit Zinn-Zink-Legierungen beschichtete Produkte aufgrund ihrer Korrosionsbeständigkeit sowie ihrer hervorragenden Lötbarkeit eingesetzt.

Die bislang üblichen Elektroplattierungsbäder enthielten Zinn in der Oxidationsstufe +IV sowie Cyanidionen. Derartige Elektroplattierungsbäder haben jedoch den Nachteil, daß zur Abscheidung von Zinn(IV)-Ionen ein höherer Energieaufwand erforderlich ist als zur Abscheidung von Zinn(II)-Ionen. Zudem beinhaltet die Badführung die Schwierigkeit, daß bei der Auflösung der Anode, die vorteilhafterweise ebenfalls aus einer Zinn-Zink-Legierung besteht, durch Bildung eines Films mittels Polarisation die Bildung von Zinn(IV)-Ionen gefördert werden muß. Weiterhin ist die Dicke und Zusammensetzung der abgeschiedenen Zinn-Zink-Legierung von der Stromdichte und damit von der Geometrie des Substrats abhängig. Auch die Toxizität der Cyanidionen erschwert die industrielle Nutzung.

Letztgenanntes Problem wurde in US-5,378,346 gelöst, indem die Cyanidionen durch Alkalitartrate als Komplexbildner ersetzt wurden. Die durch die Verwendung von Zinn(IV)-Ionen entstehenden Probleme werden jedoch hier nicht gelöst.

Gemäß EP 0 663 460 ist ein Elektroplattierungsbad bekannt, welches die Abscheidung von Zinn aus der Stufe des zweiwertigen Zinns erlaubt, so daß der erforderliche Energieaufwand gesenkt wird. Auch die Abhängigkeit der Geschwindigkeit und Zusammensetzung der Zinn-Zink-Abscheidung von der Stromdichte wurde verringert. Die in dieser Druckschrift vorgeschlagenen amphoteren oberflächenaktiven Tenside führen jedoch dazu, daß die Badführung nach wie vor kritisch bleibt und sehr genau eingestellt und überwacht werden muß, um dunkle und gestörte Abscheidungen zu verhindern.

Aufgabe der vorliegenden Erfindung ist daher die Bereitstellung einer Elektroplattierungsbadlösung zur Abscheidung von Zinn-Zink-Legierungen, die kein Cyanid enthält, die durch Abscheidung von Zinn aus einer Zinn(II)-Ionen enthaltenden Lösung einen geringen Energieverbrauch bei der Abscheidung ermöglicht, und deren Badführung über weite Bereiche der frei wählbaren Parameter unkritisch ist und fehler- und verfärbungsfreie Abscheidungen ermöglicht.

Die obige Aufgabe wird mit einer wäßrigen Lösung erreicht, die neben Zinn(II)- und Zink(II)-Ionen aliphatische Carbonsäuren und/oder deren Alkalisalze als Komplexbildner, sowie ein Gemisch aus anionischen und nicht ionogenen Tensiden als Kornverfeinerer beinhaltet.

Die erfindungsgemäße wäßrige Lösung enthält in einer vorteilhaften Ausgestaltung weiterhin aromatische Aldehyde und/oder aromatische Ketone als Glanzbildner. Vorzugsweise werden Aldehyde bzw. Ketone der folgenden Formeln (I) bzw. (II) eingesetzt:

AR-R-CO-R' (I)

mit AR = Phenyl, Naphtyl; R = CH₂, CH = CH und R' = H, C₁₋₃-Alkyl; mit X = H, CH₃, OCH₃, Cl, Br.

Eine spezielle, vorteilhafte Verbindung der Formel (II) ist o-Cl-Benzaldehyd.

Der pH-Wert der Lösung liegt vorzugsweise bei 2-8, insbesondere bevorzugt bei 3-5.

Die Zinn(II)- und Zink(II)-Ionen werden bevorzugt in Form von Chloriden, Sulfaten oder Alkylsulfonaten eingesetzt.

Gegebenenfalls werden zusätzlich ein oder mehrere Leitsalze der entsprechenden Anionen eingesetzt. Bevorzugt sind NH₄Cl und/oder NH₄(CH₃SO₃).

Bevorzugte aliphatische Carbonsäuren in der erfindungsgemäßen wäßrigen Lösung sind Hydrocarbonsäuren und Aminocarbonsäuren und besonders bevorzugt ist Zitronensäure oder deren Alkalisalze.

Die nichtionogenen Tenside der vorliegenden Erfindung haben bevorzugt die Formel (III):

R-O-(C₂H₄O)ₙH (III)

mit R = Alkyl, Aryl, Alkylaryl; und n = 1 - 100. Besonders bevorzugt ist n = 6 -15 und eine Gesamtsumme von 8-20 Kohlenstoffatomen im Arylrest.

Zusätzlich zu diesen nichtionogenen Tensiden können Thioether oder Amine mit den Formeln (IV) und (V)

R'-S-(C₂H₄O)ₙH (IV)

R"-N[(C₂H₄O)ₙH]₂ (V)

mit R' = C₁₋₃-Alkyl oder -(C₂H₄O)ₙH und R" = C₅₋₂₀-Alkyl mit n = 1 - 100, insbesondere bevorzugt n = 6 - 15, als nichtionogene Tenside eingesetzt werden. Besonders vorteilhaft sind H(C₂H₄O)ₙ-S-(C₂H₄O)ₙH mit n = 8 - 12 und C₁₂H₂₅-N[(C₂H₄O)ₙH]₂ mit n = 15 - 25 .

Als anionische Tenside werden vorzugsweise aliphatische oder aromatische Sulfonate eingesetzt. In einer bevorzugten Ausführungsform werden eine oder mehrere Verbindungen der Formeln (VI) bis (IX) ausgewählt: mit R = C₃₋₁₂-Alkyl; X = H, -SO₃M; M = Na, K, NH₄

b') R'-O- (*C*₂H₄O)ₙ-R"-SO₃M (VII)

mit R' = C₃₋₁₂-Alkyl; R" = C₂₋₅-Alkyl;
M = Na, K, NH₄ mit R" ' = H, C₁₋₅-Alkyl, O-(C₂H₄O)ₙ-X; oder
und X = SO₃M mit M = Na, K, NH₄ mit R"' = H, C₁₋₅-Alkyl, O-(C₂H₄O)ₙ-X; oder
und X = SO₃M mit M = Na, K, NH₄
mit n = 8 - 14 .

Eine besonders bevorzugte Auswahl aus der obigen Reihe sind die anionischen Tenside gemäß den folgenden Formeln (X) bis (XIII)

C₁₂H₂₅―O―(C₂H₄O)ₙ―C₃H₆SO₃K (XI)

und mit n = 8 - 14 .

Optional kann das Elektroplattierungsbad zur Abscheidung von Zink-Zinn-Legierungen auch aromatische und/oder heterocyclische Carbonsäuren oder deren Alkalisalze nach Formel (XIV) enthalten.

Bevorzugte Ausführungsformen dieser Carbonsäuren sind Nikotinsäure und/oder Na-Benzoat.

Vorteilhafterweise werden die Konzentrationen der einzelnen Komponenten innerhalb der folgenden Bereiche gewählt:

| | | | |
|---|---|---|---|
| Zink(II)-Ionen | 5 g/l | bis | 50 g/l |
| insbesondere bevorzugt | 20 g/l | bis | 25 g/l |
| Zinn(II)-Ionen | 0,5 g/l | bis | 5 g/l |
| insbesondere bevorzugt | 1 g/l | bis | 3 g/l |
| aliphatische Carbonsäuren | 30 g/l | bis | 200 g/l |
| insbesondere bevorzugt | 60 g/l | bis | 140 g/l |
| nicht ionogene Tenside | | | |
| - gemäß Formel (III) | 0 g/l | bis | 10 g/l |
| insbesondere bevorzugt | 0 g/l | bis | 2 g/l |
| - gemäß Formel (IV) oder (V) | 0 g/l | bis | 10 g/l |
| insbesondere bevorzugt | 0 g/l | bis | 2 g/l |
| anionische Tenside | 5 g/l | bis | 30 g/l |
| insbesondere bevorzugt | 10 g/l | bis | 15 g/l |
| aromatische Aldehyde und/oder | | | |
| aromatische Ketone | 0 g/l | bis | 0,5 g/l |
| insbesondere bevorzugt | 0 g/l | bis | 0,2 g/l |
| aromatische und/oder heterocyclische Carbonsäuren | | | |
| oder deren Alkalisalze | 0,5 g/l | bis | 10 g/l |
| insbesondere bevorzugt | 1 g/l | bis | 3 g/l |
| Leitsalze | 10 g/l | bis | 150 g/l |
| insbesondere bevorzugt | 30 g/l | bis | 70 g/l |

Die vorliegende Erfindung umfaßt auch die Verwendung der oben beschriebenen wäßrigen Lösung zur Abscheidung von Zinn-Zinküberzügen, insbesondere von Zinn-Zinküberzügen mit einem Zinkgehalt von 10 bis 50 Gew.-%.

Die Erfindung wird anhand des nachfolgenden Ausführungsbeispiels näher erläutert.

Es wurde eine wäßrige Lösung aus den folgenden Komponenten hergestellt:

Mit dieser Lösung wurde unter den folgenden Bedingungen eine Zinn-Zink-Legierung mit 30 % Zink auf einer

Substratoberfläche mit einer Dicke von 10 µm und mit einer hellgrauen Farbe abgeschieden.
I = 1 A/dm²
t = 20 min
T = 40 °C

Das obige Ergebnis zeigt, daß mit der erfindungsgemäßen wäßrigen Lösung Zinn-Zink-Legierungen einheitlicher Dicke und Zusammensetzung mit gleichmäßiger heller Farbe ohne die Verwendung von Cyanidionen bei geringem Energieverbrauch abgeschieden werden können.

## Patentansprüche

1. Wäßrige Lösung zur elektrolytischen Abscheidung von Zinn-Zink-Legierungen, die folgende Bestandteile umfaßt:
a) Zn(II)-Ionen;
b) Sn(II)-Ionen;
c) aliphatische Carbonsäuren und/oder deren Alkalisalze;
d) anionische Tenside;
e) nichtionogene Tenside.

2. Lösung nach Anspruch 1, wobei zusätzlich auch aromatische Aldehyde und/oder aromatische Ketone umfaßt sind.

3. Lösung nach Anspruch 2, wobei die aromatischen Aldehyde und/oder aromatischen Ketone die Formel (I)
AR-R-CO-R' (I)
besitzen, wobei AR = Phenyl, Naphtyl; R = CH₂, CH = CH und R' = H, C₁₋₃-Alkyl sein kann.

4. Lösung nach Anspruch 2, **dadurch gekennzeichnet, daß** die aromatischen Aldehyde die Formel (II) mit X = H, CH₃, OCH₃, Cl, Br aufweisen.

5. Lösung nach einem der Ansprüche 1 bis 4, wobei die Lösung einen pH-Wert von 2 - 8, insbesondere von 3 - 5, aufweist.

6. Lösung nach einem der Ansprüche 1 bis 5, wobei die Sn(II)- und Zn(II)-Ionen als Chloride, Sulfate oder Alkylsulfonate und gegebenenfalls zusätzlich Leitsalze entsprechender Anionen enthalten sind.

7. Lösung nach einem der Ansprüche 1 bis 6, wobei die aliphatischen Carbonsäuren Hydroxycarbonsäuren und/oder Aminocarbonsäuren oder deren Alkalisalze sind.

8. Lösung nach Anspruch 7, wobei die Carbonsäuren Zitronensäure oder deren Alkalisalze sind.

9. Lösung nach einem der Ansprüche 1 bis 8, wobei die nichtionogenen Tenside die Formel (III)
R-O-(C₂H₄O)ₙH (III)
aufweisen, wobei R einen Alkyl-, Aryl-, Alkyl-arylrest darstellt und n = 1 - 100 ist.

10. Lösung nach Anspruch 9, wobei zusätzlich nichtionogene Tenside der Formel (IV)
R'-S-(C₂H₄O)ₙH (IV)
und/oder der Formel (V)
R"N[(C₂H₄O)ₙH]₂ (V)
enthalten sind, wobei R' = C₁₋₃-Alkyl oder -(C₂H₄O)ₙH; R" = C₅₋₂₀-Alkyl und n = 1-100 ist.

11. Lösung nach einem der Ansprüche 1 bis 10, wobei die anionischen Tenside eine oder mehrere der Verbindungen mit den Formeln (VI) bis (IX) beinhalten: mit R = C₃₋₁₂-Alkyl; X = H, -SO₃M; M = Na, K, NH₄
b') R'-O- (C₂H₄O)ₙ-R"-SO₃M (VII)
mit R" = C₃₋₁₂-Alkyl; R" = C₂₋₅-Alkyl;
M = Na, K, NH₄ mit R"' = H, C₁₋₅-Alkyl, O-(C₂H₄O)ₙ-X;
oder und X = SO₃M mit M = Na, K, NH₄ mit R" ' = H, C₁₋₅-Alkyl, O-(C₂H₄O)ₙ-X;
oder und X = SO₃M mit M = Na, K, NH₄ mit n = 0 - 100, vorzugsweise 6 - 15.

12. Lösung nach einem der Ansprüche 1 bis 11, wobei zusätzlich aromatische und/oder heterocyclische Carbonsäuren oder deren Alkalisalze enthalten sind.

13. Lösung nach Anspruch 12, wobei die Carbonsäuren die Formel (XIV)
R-COOM, (XIV)
mit aufweisen.

14. Verwendung einer wäßrigen Lösung nach einem der Ansprüche 1 bis 13 zur Abscheidung von Zinn-Zinküberzügen.

15. Verwendung einer wäßrigen Lösung nach Anspruch 14 zur Abscheidung von Zinn-Zinküberzügen mit einem Zinkanteil von 10 bis 50 Gew.-%.

## Claims

1. Aqueous solution for electrolytic deposition of tin-zinc alloys which comprises the following constituents:
a) Zn (II) ions;
b) Sn (II) ions;
c) aliphatic carboxylic acids and/or their alkali metal salts;
d) anionic surfactants;
e) non-ionic surfactants.

2. Solution according to claim 1, wherein additionally aromatic aldehydes and/or aromatic ketones are also included.

3. Solution according to claim 2, wherein the aromatic aldehydes and/or aromatic ketones have the formula (I)
AR-R-CO-R' (I)
wherein AR = phenyl, naphthyl; R = CH₂, CH=CH and R' = H, C₁₋₃ alkyl.

4. Solution according to claim 2, **characterised in that** the aromatic aldehydes have the formula (II) where X = H, CH₃, OCH₃, Cl, Br.

5. Solution according to one of claims 1 to 4, wherein the solution has a pH value from 2 - 8, in particular from 3 - 5.

6. Solution according to one of claims I to 5, wherein the Sn (II) and Zn (II) ions are present as chlorides, sulphates or alkyl sulphonates and optionally additionally conducting salts of appropriate anions.

7. Solution according to one of claims I to 6, wherein the aliphatic carboxylic acids are hydroxycarboxylic acids and/or aminocarboxylic acids or their alkali metal salts.

8. Solution according to claim 7, wherein the carboxylic acids are citric acid or its alkali metal salts.

9. Solution according to one of claims 1 to 8, wherein the non-ionic surfactants have the formula (III)
R-O-(C₂H₄O)ₙH (III)
wherein R represents an alkyl, aryl, alkyl-aryl radical and n = 1 - 100.

10. Solution according to claim 9, wherein additionally non-ionic surfactants of the formula (IV)
R' -S- (C₂H₄O)ₙH (IV)
and/or of the formula (V)
R"N[(C₂H₄O)ₙH]₂ (V)
are present, wherein R' = C₁₋₃ alkyl or -(C₂H₄O)ₙH; R" = C₅₋₂₀ alkyl and n = 1-100.

11. Solution according to one of claims 1 to 10, wherein the anionic surfactants constitute one or more of the compounds having the formulae (VI) to (IX): where R = C₃₋₁₂ alkyl; X = H, -SO₃M; M = Na, K, NH₄
b') R'-O-(C₂H₄O)ₙ-R"-SO₃M (VII)
where R' = C₃₋₁₂ alkyl; R" = C₂₋₅ alkyl;
M = Na, K, NH₄ where R"' = H, C₁₋₅ alkyl, O-(C₂H₄O)ₙ-X;
or and X = SO₃M where M = Na, K, NH₄ where R"' = H, C₁₋₅ alkyl, O-(C₂H₄O)ₙ-X;
or and X = SO₃M where M = Na, K, NH₄
where n = 0 - 100, preferably 6 - 15.

12. Solution according to one of claims I to 11, wherein additionally aromatic and/or heterocyclic carboxylic acids or their alkali metal salts are present.

13. Solution according to claim 12, wherein the carboxylic acids have the formula (XIV)
R-COOM, (XIV)
where and M = H, Na, K, NH₄.

14. Use of an aqueous solution according to one of claims I to 13 for deposition of tin-zinc coatings.

15. Use of an aqueous solution according to claim 14 for deposition of tin-zinc coatings having a zinc portion of 10 to 50 wt.%.

## Revendications

1. Solution aqueuse pour le dépôt électrolytique d'alliages d'étain et de zinc, qui comprend les constituants suivants:
a) des ions Zn-II;
b) des ions Sn-II;
c) des acides carboxyliques aliphatiques et/ou leurs sels alcalins;
d) des agents tensioactifs anioniques;
e) des agents tensioactifs non ionogènes.

2. Solution selon la revendication 1, qui contient en outre des aldéhydes aromatiques et/ou des cétones aromatiques.

3. Solution selon la revendication 2, dans laquelle les aldéhydes aromatiques et/ou les cétones aromatiques ont la formule (I)
AR-R-CO-R' (I)
dans laquelle AR peut être un groupe phényle ou naphtyle; R peut être un groupe CH₂ ou CH=CH; et R' peut être H ou un groupe alkyle en C₁-C₃.

4. Solution selon la revendication 2, **caractérisée en ce que** les aldéhydes aromatiques répondent à la formule (II) dans laquelle X = H, CH₃, OCH₃, Cl, Br.

5. Solution selon l'une des revendications 1 à 4, dans laquelle la solution a un pH de 2 à 8, en particulier de 3 à 5.

6. Solution selon l'une des revendications 1 à 5, qui contient les ions Sn-II et Zn-II sous forme de chlorures, de sulfates ou d'alkylsulfonates, et qui contient éventuellement en outre des sels conducteurs de ces anions.

7. Solution selon l'une des revendications 1 à 6, dans laquelle les acides carboxyliques aliphatiques sont des acides hydroxycarboxyliques et/ou des acides aminocarboxyliques ou leurs sels alcalins.

8. Solution selon la revendication 7, dans laquelle les acides carboxyliques sont l'acide citrique ou ses sels alcalins.

9. Solution selon l'une des revendications 1 à 8, dans laquelle les agents tensioactifs non ionogènes ont la formule (III)
R-O-(C₂H₄O)ₙH (III)
dans laquelle R représente un reste alkyle, aryle ou alkylaryle et n = 1 - 100.

10. Solution selon la revendication 9, contenant en outre des agents tensioactifs non ionogènes de formule (IV)
R'-S-(C₂H₄O)ₙH (IV)
et/ou de formule (V)
R"N[(C₂H₄O)ₙH]₂ (V)
dans lesquelles R' est un groupe alkyle en C₁-C₃ ou -(C₂H₄O)ₙH; R" est un groupe alkyle en C₅-C₂₀ et n = 1-100.

11. Solution selon l'une des revendications 1 à 10, dans laquelle les agents tensioactifs anioniques comprennent un ou plusieurs des composés de formule (VI) à (IX): dans laquelle R = alkyle en C₃-C₁₂; X = H, -SO₃M; M = Na, K, NH₄
b') R'-O-(C₂H₄)ₙ-R"-SO₃M (VII)
dans laquelle R' = alkyle en C₃-C₁₂; R" = alkyle en C₂-C₅; M = Na, K, NH₄ et X = SO₃M, avec M = Na, K, NH₄ dans laquelle et X = SO₃M, avec M = Na, K, NH₄,
avec n = 0 - 100, de préférence 6 - 15.

12. Solution selon l'une des revendications 1 à 11, contenant en outre des acides carboxyliques aromatiques et/ou hétérocycliques ou leurs sels alcalins.

13. Solution selon la revendication 12, dans laquelle les acides carboxyliques ont la formule (XIV)
R-COOM (XIV)
dans laquelle

14. Utilisation d'une solution aqueuse selon l'une des revendications 1 à 13 pour le dépôt de revêtements d'étain-zinc.

15. Utilisation d'une solution aqueuse selon la revendication 14 pour le dépôt de revêtements d'étain-zinc ayant une teneur en zinc de 10 à 50 % en masse.
